# FASCICULE DE BREVET EUROPEEN

(11) **EP 0 873 385 B1**
(45) Date de publication et mention de la délivrance du brevet: **19.02.2003**
(21) Numéro de dépôt: 96919881.1
(22) Date de dépôt: 09.05.1996
(51) Int. Cl.: C10M 169/04

(54) **LUBRIFIANTS A BASE D'HUILE VEGETALE, POUR MOTEURS A COMBUSTION INTERNE**
SCHMIERMITTEL AUF PFLANZENÖLBASIS FÜR VERBRENNUNGSMOTOREN
VEGETABLE OIL-BASED LUBRICANTS FOR INTERNAL COMBUSTION ENGINES

(30) Priorité: 09.05.1995 FR 9505693
(43) Date de publication de la demande: 28.10.1998
(73) Titulaire: Partinter, Tortola (VG)
(72) Inventeur: SAGNES, Jean, Luc, F-81500 Montcabrier (FR)
(74) Mandataire: Nithardt, Roland
(86) Numéro de dépôt international: FR9600694
(87) Numéro de publication internationale: WO96035766

(56) Documents cités:
- EP-A- 0 604 125
- WO-A-93/06198
- GB-A- 927 794
- US-A- 3 424 683

## Description

La présente invention se rapporte aux lubrifiants pour moteur à combustion interne.

Les lubrifiants connues et utilisés de manière conventionnelle dans les moteurs à combustion interne sont à base d'huiles minérales ou synthétiques, et ne comportent pas d'huile végétale.

Les intérêts d'un lubrifiant pour moteur à combustion interne à base d'huile végétale sont pourtant multiples et très importants : en effet, on retiendra pour les principaux que de tels lubrifiants permettraient une diminution notable de la pollution, notamment par leur caractéristique de biodégradabilité, et par conséquent un respect de l'environnement, et une diminution de l'usure des pièces mécaniques soumises à des frottements ou des roulements dans le moteur. On notera également un avantage économique, pour de tels lubrifiants, dans le domaine de l'agriculture pour lequel des terres en jachère pourraient être utilisées à la production des végétaux nécessaires à la fabrication du lubrifiant.

Les huiles végétales naturelles possèdent une teneur en acide oléique de l'ordre de 60% au plus, et une forte teneur en acide gras polyinsaturés qui résistent très mal aux températures élevées de fonctionnement d'un moteur à combustion interne et qui s'oxydent rapidement, entraînant au fur et à mesure des chocs thermiques et du brassage une augmentation considérable de la viscosité, pouvant aller jusqu'au durcissement de l'huile. Ces huiles végétales ne conviennent donc pas pour un usage durable dans les moteurs à combustion interne.

Une huile végétale à forte teneur en acide oléique, par exemple une huile de tournesol issue de la trituration des graines de tournesol oléique, possède une excellente résistance à l'oxydation à des températures de l'ordre de celles du fonctionnement des moteurs à combustion interne, en raison de l'acide oléique ou acide gras monoinsaturé. Toutefois, les huiles végétales oléiques comportent encore une quantité d'acides gras polyinsaturés non oléique, de l'ordre de 20% actuellement, qui ne résistent pas aux températures élevées. De ce fait, ces huiles ne sont pas directement utilisables en tant que lubrifiant dans les moteurs à combustion interne.

On connaît le document EP-0-604-125 qui se rapporte notamment à une composition lubrifiante industrielle comprenant une huile triglycéride synthétique ou végétale à caractère monoinsaturé à 60% minimum, et à un améliorant de point d'écoulement. Le document EP-0-604-125 enseigne notamment une composition lubrifiante à usage de fluide hydraulique comprenant un améliorant de point d'écoulement, un dispersant, une composition organique contenant de l'azote, et une huile. Une telle composition ne convient pas à un usage en moteur à combustion interne pour lequel les températures sont élevées.

On connaît également le document US-3424683 qui se rapporte à des mélanges à base d'azines et d'éthers polyphényliques utilisés comme fluides fonctionnels. Ce document décrit notamment un fluide contenant un anti-oxydant, à base d'éther et de triazine, dans lequel il est proposé d'ajouter du di-dodecyl sélénium comme anti-oxydant alternatif du di-tert.octyldiphénylamine.

On connaît encore le document WO-A-9306198 qui concerne des compositions d'huile convenant à un usage de fluides hydrauliques, et plus particulièrement des compositions comprenant un inhibiteur de corrosion. Les compositions d'huile décrites dans ce document ne conviennent pas à un usage de lubrifiant pour moteur à combustion interne.

GB-A-927 794 se rapporte à des lubrifiants pour turbine d'avions comprenant comme base une huile d'ester d'acides dicarboxyliques et une huile d'ester de triméthylolpropane. Ces lubrifiants peuvent contenir comme inhibiteur d'oxydation un alkylsélénium.

L'invention se rapporte à un lubrifiant à base d'huile végétale pour moteur à combustion interne, apte à remplir des fonctions similaires à celles d'un lubrifiant conventionnel à base d'huile minérale ou synthétique pour moteur à combustion interne.

Un autre objet de la présente invention est de fournir un lubrifiant à base d'huile végétale pour moteur à combustion interne d'un faible coût compatible avec le marché des lubrifiants industriels.

Un autre objet de la présente invention est de proposer un lubrifiant de qualité supérieure à celle des lubrifiants de synthèse conventionnels, à un coût de revient moindre.

Un autre objet de l'invention est de proposer un lubrifiant pouvant être brûlé, après usage en tant que lubrifiant, dans la ou les chambres de combustion d'un moteur.

Plus précisément, l'invention consiste en un lubrifiant pour moteur à combustion interne caractérisé en ce qu'il comprend une huile végétale dont la teneur en acide oléique est supérieure à 77%, au moins un premier anti-oxydant constitué par un alkylsélénium, un premier dispersant, un améliorant de point d'écoulement, et un détergent.

Selon une caractéristique avantageuse, ladite huile végétale est une huile de tournesol.

Selon une autre caractéristique avantageuse, le lubrifiant suivant l'invention comprend un deuxième anti-oxydant différent dudit premier anti-oxydant. Le deuxième anti-oxydant est constitué, selon une autre caractéristique avantageuse, par du diphénylamine alkylé. L'adjonction d'un deuxième anti-oxydant différent du premier permet de créer un effet de synergie avec le premier anti-oxydant. De plus, l'adjonction d'un diphénylamine alkylé permet avantageusement de diminuer le coût de revient de l'anti-oxydant.

Selon une autre caractéristique avantageuse, ledit premier dispersant est un polyméthacrylate. Le polyméthacrylate permet en outre avantageusement d'améliorer la viscosité à chaud et d'assurer la fonction d'améliorant de point d'écoulement du lubrifiant selon l'invention.

Selon une caractéristique avantageuse et une alternative à la caractéristique ci-dessus, le lubrifiant suivant l'invention comprend un polybutène afin de permettre au dit lubrifiant, une fois usagé, d'être brûlé dans la ou les chambres de combustion d'un moteur. Le polybutène permet avantageusement de brûler le lubrifiant usagé, après vidange, dans le carburant du véhicule par exemple. En effet, certains polyméthacrylates, dont le poids moléculaire est relativement important, sont générateurs de vernis sur les pistons d'un moteur à combustion interne, ne pourraient donc permettre l'utilisation du lubrifiant usagé dans le carburant d'un véhicule pour être brûlé dans les chambres de combustion. Le lubrifiant selon la présente alternative, une fois usagé, c'est à dire après avoir par exemple servi dans un véhicule pendant 10000 à 15000 Km en tant que lubrifiant moteur, peut avantageusement être introduit dans le réservoir de carburant du véhicule et être brûlé dans la chambre de combustion du moteur avec le carburant.

Selon une autre caractéristique avantageuse, le lubrifiant selon l'invention comprend un deuxième dispersant différent dudit premier dispersant. Cette caractéristique permet d'obtenir un effet de synergie des deux dispersants afin d'améliorer l'effet dispersant.

Selon une autre caractéristique avantageuse, le lubrifiant selon l'invention comprend une base non polaire. L'huile végétale oléique est fortement polaire se qui permet une excellente fixation des molécules d'huile sur les parties métalliques du moteur et une diminution de l'usure de celles-ci. La base non polaire, par exemple une base synthétique, notamment un polyalphaoléphine, permet de diminuer légèrement cet effet afin d'améliorer l'action des additifs, et notamment du ou des additifs dispersant.

L'invention sera mieux comprise, et d'autres caractéristiques et avantages apparaîtront à la lecture de la description qui suit de deux exemples généraux comprenant trois exemples particuliers de composition lubrifiante selon l'invention, exemples donnés à titre d'illustration et sans qu'aucune interprétation restrictive de l'invention ne puisse en être tiré.

Le premier exemple général d'un lubrifiant selon l'invention, dont deux exemples particuliers suivent, adopte la composition en volume suivante, avec une huile de tournesol oléique en tant qu'huile végétale :

| | |
|---|---|
| huile de tournesol oléique | 40% à 85%, |
| alkylsélénium | 0,1% à 0,5%, |
| diphénylamine alkylé | 0,2% à 3%, |
| polyméthacrylate | 3% à 15%, |
| base non polaire | 5% à 20%, |
| mélange d'additifs conventionnel | 5% à 25%. |

La composition lubrifiante selon l'invention, et notamment celle indiquée ci-dessus, peut être mélangée avec une huile minérale de base ou analogue utilisée dans les lubrifiants conventionnels pour moteurs à combustion interne, ceci dans le but essentiel d'abaisser le coût de revient du lubrifiant en fonction de l'usage de celui-ci. Le mélange d'additifs conventionnel sera détaillé ci-dessous à l'aide des exemples particuliers.

Il est à noter que le polyméthacrylate exerce dans la composition ci-dessus la fonction principale de dispersant, et secondaire d'améliorant de viscosité à chaud et d'améliorant de point d'écoulement permettant un point d'écoulement supérieur à -30°C. On comprendra que la teneur en polyméthacrylate dépendra essentiellement de la viscosité désirée pour la composition lubrifiante.

Le premier exemple particulier va maintenant être décrit : il s'agit d'un lubrifiant de viscosité SAE 5W40 plus particulièrement approprié pour un usage dans les moteurs à combustion interne fonctionnant à l'essence ;

le lubrifiant comprend 68,4% en volume d'huile de tournesol oléique dont la teneur en acide oléique est supérieure à 77% en volume, 0,3% en volume d'alkylsélénium, par exemple Oloa® 250, en tant que premier anti-oxydant, 0,5% en volume de diphénylamine alkylé, par exemple Oloa® 4860, en tant que deuxième anti-oxydant, 9% en volume d'un polyméthacrylate à poids moléculaire relativement important, par exemple Viscoplex® 6.050, en tant que premier dispersant, 12% en volume d'un polyalphaoléfine d'une viscosité cinématique de 4 mm²/s (centistokes) à 100°C en tant que base non polaire, 9,8% d'un mélange d'additifs disponible dans le commerce, par exemple Oloa® 4155, habituellement utilisé en tant que mélange d'additifs aux huiles minérales ou synthétiques pour la fabrication de lubrifiants conventionnels pour moteur à combustion interne, et comprenant au moins un détergent, un dispersant (deuxième dispersant), un anti-usure. Le mélange d'additifs peut comporter également un anti-oxydant (troisième anti-oxydant).

Le mélange d'additifs Oloa® 4155 est connu du fabricant de lubrifiants conventionnels à base d'huile minérale ou synthétique pour moteur à combustion interne, et ne sera donc pas décrit plus en détail ici. Il est à noter que le dispersant du mélange Oloa® 4155 est avantageusement différent du premier dispersant.

Le deuxième exemple particulier va maintenant être décrit : il s'agit d'un lubrifiant de viscosité SAE 10W40 plus particulièrement approprié pour un usage dans les moteurs Diesel;
le lubrifiant comprend 59,7% en volume d'huile de tournesol oléique dont la teneur en acide oléique est supérieure à 77% en volume, 0,3% en volume d'alkylsélénium, par exemple Oloa® 250, en tant que premier anti-oxydant, 0,5% en volume de diphénylamine alkylé, par exemple Oloa® 4860, en tant que deuxième anti-oxydant, 5% en volume d'un polyméthacrylate à poids moléculaire relativement important, par exemple Viscoplex® 6.050, en tant que premier dispersant, 15% en volume d'un polyalphaoléfine d'une viscosité cinématique de 4 centistokes à 100°C en tant que base non polaire, 19,5% d'un mélange d'additifs disponible dans le commerce, par exemple Oloa® 8900, habituellement utilisé en tant que mélange d'additifs aux huiles minérales ou synthétiques pour la fabrication de lubrifiants conventionnels pour moteur à combustion interne Diesel, et comprenant au moins un détergent, un dispersant (deuxième dispersant), un anti-usure. Le mélange d'additifs peut comporter également un anti-oxydant (troisième anti-oxydant).

Le mélange d'additifs Oloa® 8900 est connu du fabricant de lubrifiants conventionnels à base d'huile minérale ou synthétique pour moteur Diesel, et ne sera donc pas décrit plus en détail ici. Il est à noter que le dispersant du mélange Oloa® 8900 est avantageusement différent du premier dispersant.

Le deuxième exemple général d'un lubrifiant selon l'invention, dont un exemple particulier suit, adopte la composition en volume suivante, avec une huile de tournesol oléique en tant qu'huile végétale :

| | |
|---|---|
| huile de tournesol oléique | 40% à 85%, |
| alkylsélénium | 0,1% à 0,5%, |
| diphénylamine alkylé | 0,2% à 3%, |
| polybutène | 4% à 15%, |
| succinimide | 0,1% à 3%, |
| polyméthacrylate | 0,1% à 0,8%, |
| base non polaire | 5% à 20%, |
| mélange d'additifs conventionnel | 5% à 25%. |

Il est à noter que le polybutène assure la fonction d'améliorant de viscosité, et permet à la composition lubrifiante, une fois usagée, d'être brûlée dans la ou les chambres de combustion d'un moteur.

Le troisième exemple particulier va maintenant être décrit : il s'agit d'un lubrifiant combustible plus particulièrement approprié pour un usage dans les moteurs Diesel ;
le lubrifiant comprend 57,7% en volume d'huile de tournesol oléique dont la teneur en acide oléique est supérieure à 77% en volume, 0,3% en volume d'alkylsélénium, par exemple Oloa® 250, en tant que premier anti-oxydant, 0,5% en volume de diphénylamine alkylé, par exemple Oloa® 4860, en tant que deuxième anti-oxydant, 10% en volume d'un polybutène, par exemple Oloa® 9350, 2% en volume de succinimide, par exemple Lubrizol® 6418, en tant que premier dispersant, 0,7% d'un polyméthacrylate à poids moléculaire relativement faible, par exemple Viscoplex® 1-200, en tant qu'améliorant de point d'écoulement, 10% en volume d'un polyalphaoléfine d'une viscosité cinématique de 4 centistokes à 100°C en tant que base non polaire, 19,5% d'un mélange d'additifs conventionnel disponible dans le commerce, par exemple Oloa® 8900 tel que décrit plus haut.

On notera que l'additif Lubrizol® 6418 est habituellement utilisé en tant qu'additif dispersant dans les huiles conventionnelles pour moteur à combustion interne. Par conséquent, il ne sera pas décrit plus en détail ici.

Le lubrifiant ci-dessus décrit peut avantageusement être brûlé dans les chambres de combustion d'un moteur, à l'état pur ou dilué dans le carburant.

## Revendications

1. Lubrifiant pour moteur à combustion interne à base d'huile végétale, **caractérisé en ce que** ladite huile végétale présente une teneur en acide oléique supérieure à 77% en volume et **en ce que** ledit lubrifiant comprend en plus au moins un premier anti-oxydant constitué par un alkylsélénium, un premier dispersant, un améliorant du point d'écoulement et un détergent.

2. Lubrifiant selon la revendication 1, **caractérisé en ce que** ladite huile végétale est une huile de tournesol.

3. Lubrifiant selon la revendication 1, **caractérisé en ce qu'**il comprend un deuxième anti-oxydant différent dudit premier anti-oxydant.

4. Lubrifiant selon la revendication 3, **caractérisé en ce que** ledit deuxième anti-oxydant est du diphénylamine alkylé.

5. Lubrifiant selon l'une quelconque des revendications précédentes, **caractérisé en ce que** ledit premier dispersant un polyméthacrylate.

6. Lubrifiant selon l'une quelconque des revendications précédentes, **caractérisé en ce qu'**il comprend un polybutène afin de permettre audit lubrifiant, une fois usagé, d'être brûlé dans la ou les chambres de combustion d'un moteur.

7. Lubrifiant selon l'une quelconque des revendications précédentes, **caractérisé en ce qu'**il comprend un deuxième dispersant différent dudit premier dispersant.

8. Lubrifiant selon l'une quelconque des revendications précédentes, **caractérisé en ce qu'**il comprend une base non polaire.

9. Lubrifiant selon la revendication 8, **caractérisé en ce que** ladite base non polaire est un polyalphaoléfine.

## Patentansprüche

1. Schmieröl auf Pflanzenölbasis für Verbrennungsmotoren, **dadurch gekennzeichnet, dass** das Pflanzenöl einen Ölsäuregehalt über 77 Volumen-% aufweist und das Schmieröl außerdem mindestens einen aus Alkylselen bestehenden Oxidationsinhibitor, ein erstes grenzflächenaktives Mittel, ein Stockpunktverbesserungsmittel und ein synthetisches Reinigungsmittel aufweist.

2. Schmieröl nach Anspruch 1, **dadurch gekennzeichnet, dass** es sich bei dem Pflanzenöl um ein Sonnenblumenöl handelt.

3. Schmieröl nach Anspruch 1, **dadurch gekennzeichnet, dass** es einen sich von dem ersten Oxidationsinhibitor unterscheidenden zweiten Oxidationsinhibitor aufweist.

4. Schmieröl nach Anspruch 3, **dadurch gekennzeichnet, dass** es sich bei dem zweiten Oxidationsinhibitor um Diphenylaminalkyl handelt.

5. Schmieröl nach einem der vorangegangenen Ansprüche, **dadurch gekennzeichnet, dass** es sich bei dem ersten grenzflächenaktiven Mittel um Polymethylacrylat handelt.

6. Schmieröl nach einem der vorangegangenen Ansprüche, **dadurch gekennzeichnet, dass** er ein Polybuten aufweist, damit das Schmieröl, wenn einmal in Gebrauch, in der oder den Verbrennungskammern eines Motors verbrannt werden kann.

7. Schmieröl nach einem der vorangegangenen Ansprüche, **dadurch gekennzeichnet, dass** es ein sich von dem ersten grenzflächenaktiven Mittel unterscheidendes zweites grenzflächenaktives Mittel aufweist.

8. Schmieröl nach einem der vorangegangenen Ansprüche, **dadurch gekennzeichnet, dass** es eine unpolare Base aufweist.

9. Schmieröl nach Anspruch 8, **dadurch gekennzeichnet, dass** es sich bei der unpolaren Base um ein Polyalphaolefin handelt.

## Claims

1. A lubricant based on vegetable oil for an internal combustion engine, **characterised in that** the said vegetable oil has an oleic acid content greater than 77 % by volume, and **in that** the said lubricant also comprises at least a first antioxidant formed by an alkyl selenium, a first dispersant, a pour-point depressant and a detergent.

2. A lubricant according to Claim 1, **characterised in that** the said vegetable oil is a sunflower oil.

3. A lubricant according to Claim 1, **characterised in that** it comprises a second antioxidant different from the said first antioxidant.

4. A lubricant according to Claim 3, **characterised in that** the said second antioxidant is alkylated diphenylamine.

5. A lubricant according to any one of the preceding Claims, **characterised in that** the said first dispersant [is] a polymethacrylate.

6. A lubricant according to any one of the preceding Claims, **characterised in that** it comprises a polybutene so as to allow the said lubricant, once used, to be burnt in the combustion chamber or chambers of an engine.

7. A lubricant according to any one of the preceding Claims, **characterised in that** it comprises a second dispersant different from the said first dispersant.

8. A lubricant according to any one of the preceding Claims, **characterised in that** it comprises a non-polar base.

9. A lubricant according to Claim 8, **characterised in that** the said non-polar base is a polyalphaolefin.
